# EUROPÄISCHE PATENTSCHRIFT

(11) **EP 0 003 551 B1**
(45) Veröffentlichungstag und Bekanntmachung des Hinweises auf die Patenterteilung: **29.04.1981**
(21) Anmeldenummer: 79100268.6
(22) Anmeldetag: 30.01.1979
(51) Int. Cl.: H01J 9/227, H01J 1/64, H01J 1/70

(54) **Verfahren zur Herstellung von elektrisch leitenden oder nichtleitenden Schichten für verbesserte Leuchtstoffhaftung auf planen oder in einer Richtung gekrümmten Substraten für Farb-Bildschirme**
Method for the manufacture of electrically conductive or nonconductive layers for improved adherence of luminescent material to planar or unidirectionally curved substrates for colour picture screens
Méthode de fabrication de couches électriquement conductrices on non-conductrices améliorant l'adhérence des matériaux luminescents aux supports plans ou courbés dans une direction, pour écrans d'images en couleurs

(30) Priorität: 02.02.1978 DE 2804494
(43) Veröffentlichungstag der Anmeldung: 22.08.1979
(73) Patentinhaber: SIEMENS AKTIENGESELLSCHAFT, 80333 München (DE)
(72) Erfinder: Kobale, Manfred, Dr., D-8011 Faistenhaar (DE); Wengert, Rolf, Dr. Dipl.-Phys., D-8000 München 70 (DE)

## Beschreibung

Die vorliegende Erfindung betrifft ein Verfahren zur Herstellung von elektrisch leitenden oder nichtleitenden Schichten für verbesserte Leuchtstoffhaftung auf planen oder in einer Richtung gekrümmten Substraten für Farbbildschirme.

Für die hohe Lebensdauer von Leuchtschirmen ist eine gute Haftung der Leuchtstoff(Phosphor)-Schicht auf dem Bildschirm Voraussetzung. Außerdem ist erwünscht, die Weichglasoberfläche auf der dem Phosphor zugewandten Seite zu vergüten, um z. B. Gasionen-Ausbrüche während des Elektronenbeschusses zu reduzieren. Ein weiteres Ziel ist die Möglichkeit des Aufbaus leitfähiger Unterschichten zur elektrischen Ableitung, um eine elektrostatische Aufladung der Glasoberfläche zu verhindern.

Es ist bekannt, durch Zusatz von Wasserglas (K₂Si0₃) zu Leuchtstoffsuspensionen die Haftfestigkeit der dadurch hergestellten Leuchtstoffschichten auf den als Substrat dienenden Schirmgläsern zu verbessern und gleichzeitig die Kohäsion der Leuchtstoffschicht in sich zu erhöhen. Nach dem Tempern sind die einzelnen Leuchtstoffpartikel sowohl untereinander als auch mit der Glasoberfläche durch eine dünne alkalische Glasschicht verbunden.

Zur Glasvergütung wurde auch vorgeschlagen, das Schirmglas mit Siliciumdioxid zu bedampfen oder zu besputtern.

Aus der DE-OS 2540 132 ist ein Verfahren zur Herstellung von Leuchtstoffpunkten für Bildröhren zu entnehmen, bei dem die Leuchtstoffpunkte durch eine Kombination von Druck- und Fototechnik aufgebracht werden, wobei die Leuchtstoffe mit dem lichtempfindlichen Material und Glaspulver gemischt aufgedruckt, belichtet, entwickelt und mit dem Glas verschmolzen werden.

Die Erfindung stellt sich nun die Aufgabe, einen Bildschirm herzustellen, bei dem neben den zu erfüllenden Forderungen:
1. Vergütung der Glasoberfläche, und
2. Einbau wirksamer Haftvermittler in die Leuchtstoffschicht,

die Phosphorschicht in ihren Leuchteigenschaften, insbesondere in bezug auf niederenergetische Kathodenstrahl-Anregung (kleiner 10 keV) nicht verschlechtert wird.

Zur Lösung dieser Aufgabe wird erfindungsgemäß vorgeschlagen, auf die als Substrat dienende Schirmglasplatte vor der Leuchtstoffbeschichtung eine als Haftvermittler dienende glasbildende und/oder eine elektrische Leitschicht bildende Schicht aufzubringen, indem die Oberfläche der Schirmglasplatte mit einer alkoholischen Lösung von sauerstoffreichen organischen Silicium- und/oder mit Dotierungsatomen versehenen Zinnverbindungen beschichtet wird, nach dem Antrocknen dieser Schicht die Leuchtstoffbeschichtung durchzuführen und dann in einem Temperprozeß die Leuchtstoffe in der beim Tempern gebildeten Siliciumdioxidschicht und/oder dotierten Zinnoxidschicht zu verankern.

Dabei soll es im Rahmen des Erfindungsgedankens liegen, die Silicium- und/oder Zinnester der niederen Karbonsäuren, wie Tetraacetoxysilan und/oder Tetraacetoxystannan in Acetessigester, in Alkohol gelöst, aufzubringen oder auch in Alkohol gelöste niedere Mono- und/oder Dicarbonsäuren zu verwenden, die an ihrem Anion ganz oder tei!weise durch Silicium-und/oder Zinnhalogenide substituiert sind.

Es ist aber auch möglich, andere metallorganische Verbindungen zu verwenden, wie z. B. Halogenide von Silicium und/oder Zinn, die an ihren Anionen teilweise durch Säurereste von niederen Mono- und/oder Dicarbonsäuren und durch Hydroxyl- oder Alkoholreste niederer Alkohole substituiert sind.

Als Dotierstoffe werden bei Verwendung organischer Zinnverbindungen vorzugsweise Antimon- oder Indiumverbindungen beigemischt.

Als Lösungsmittel werden vorzugsweise Alkohole und Karbonsäuren verwendet, die weniger oder maximal vier Kohlenstoffatome in einer Kette enthalten.

In einer Weiterbildung des Erfindungsgedankens ist vorgesehen, die Schichtdicke der aufgebrachten Schicht so einzustellen, daß sie nach dem Trocknen im Bereich von 100 bis 500 nm liegt. Dabei wird die Ausgangsschichtdicke im Mittel auf 1 bis 3 um eingestellt.

Gemäß einem Ausführungsbeispiel nach der Lehre der Erfindung wird die durch Tauchen, Besprühen oder Aufschleudern auf die Schirmglasplatte aufgebrachte Schicht bei 150°C getrocknet, wo sie noch verhältnismäßig weich und verformbar ist. Erst bei Temperaturen bis ca. 500° C entsteht dann eine chemisch-widerstandsfähige, harte Siliciumdioxidschicht, die durch den Zusatz von dotiertem Zinnoxid auch elektrisch leitfähig sein kann.

Vor dieser Temperung werden auf die bei 150°C getrocknete Schicht die Leuchtstoffsuspensionen durch Sprühen oder Drucken nach dem Doppelmasken-Rasterverfahren aufgebracht und bei der Temperung mit der z. B. leitfähigen Haftschicht verankert.

Weitere Einzelheiten der Erfindung sollen anhand von zwei Ausführungsbeispielen und der in der Zeichnung befindlichen Figur noch näher erläutert werden.

### Ausführungsbeispiel 1

Die Si0₂-Beschichtungsflüssigkeit (Merck, ZLI 902) ist eine Lösung von Tetraacetoxysilan Si(0₂C₂H₃)₄ in Acetessigester und Äthanol. Sie wird unverdünnt und ohne Zusätze mit einer tropffreien Sprühpistole von oben aus in einem Abstand von ca. 15 cm fein zerstäubt auf ein waagerecht liegendes Substrat gesprüht, so daß sich eine Schicht von ca. 3 pm Dicke ergibt. Das Substrat ist ein planes oder in einer Richtung gekrümmtes Schirmglas.

Nach dem Aufsprühen dieser Haftschicht.wird das Substrat bei maximal 150°C getrocknet. Anschfießend erfolgt der Leuchtstoff-Auftrag wie z. B. in der Europäischen Patentanmeldung Nr. 79100269.4 (Veröffentlichungsnummer 0 003 365) beschrieben, nach dem Doppelmasken-Rasterverfahren. Schließlich wird das Substrat an Luft bei 450° C für ein bis zwei Stunden getempert. Die Leuchtstoffschicht 3 wird dabei, wie in der Fig. abgebildet, in der sich verdichtenden Haftschicht 2, die sich als Si0₂-Schicht ausbildet, fest aufgenommen und somit eine gute Haftfestigkeit der Leuchtstoffschicht (2,3) auf dem Substrat 1 erreicht.

### Ausführungsbeispiel 2

Die Zinnoxid-Beschichtungsflüssigkeit mit Antimon-Dotierung (Merck ZLI 1079) wird mit einer tropffreien Sprühpistole unverdünnt, wie im Ausführungsbeispiel 1, aufgesprüht. Das Substrat 1 ist wieder ein Schirmglas wie es auch in der Europäischen Patentanmeldung Nr. 79 100 269.4 (Veröffentlichungsnummer 0 003 365) verwendet wird. Nach dem Trocknen der Schicht 2 bei ca. 100° C erfolgt die Leuchtstoffbeschichtung 3 wie in Beispiel 1 beschrieben. Durch Temperung des Schirmes 1 bei 450°C an Luft für 1 bis 2 Stunden verdichtet sich die lötfähige, antimondotierte, leitfähige Zinnoxidschicht 2 und nimmt die Leuchtstoffschicht 3 auf. Damit ist gleichzeitig zum Aufbau einer leitfähigen Schicht 2 unter den Leuchtstoffflächen (3) eine gute Haftfestigkeit der Leuchtstoffschicht (2, 3) auf dem Substrat 1 erreicht.

## Patentansprüche

1. Verfahren zur Herstellung von elektrisch leitenden oder nichtleitenden Schichten für verbesserte Leuchtstoffhaftung auf planen oder in einer Richtung gekrümmten Substraten für Farbbildschirme dadurch gekennzeichnet, daß auf die als Substrat dienende Schirmglaspfatte vor der Leuchtstoffbeschichtung eine als Haftvermittler dienende, glasbildende und/oder eine elektrische Leitschicht bildende Schicht aufgebracht wird, indem die Oberfläche der Schirmglasplatte mit einer alkoholischen Lösung von sauerstoffreichen, organischen Silicium- und/ oder mit Dotierungsatomen versehenen Zinnverbindungen beschichtet wird, daß nach Antrocknen dieser Schicht die Leuchtstoffbeschichtung durchgeführt wird und daß dann in einem Temperprozeß die Leuchtstoffe in der beim Tempern gebildeten Siliciumdioxidschicht und/ oder dotierten Zinnoxidschicht verankert wer-

2. Verfahren nach Anspruch 1, dadurch den.
gekennzeichnet, daß die Silicium- und/oder Zinnester der niederen Karbonsäuren, wie Tetraacetoxysilan und/oder Tetraacetoxystannan in Acetessigester, in Alkohol gelöst, aufgebracht werden.

3. Verfahren nach Anspruch 1, dadurch gekennzeichnet, daß niedere Mono- und/oder Dicarbonsäuren, die an ihrem Anion ganz oder teilweise durch Silicium- und/oder Zinnhalogenide substituiert sind, in Alkohol gelöst, verwendet werden.

4. Verfahren nach Anspruch 1, dadurch gekennzeichnet, daß Halogenide von Silicium und/oder Zinn, die an ihren Anionen teilweise durch Säurereste von niederen Mono- und/oder Dicarbonsäuren substituiert sind, oder Halogenide von Silicium und/oder Zinn, die an ihren Anionen teilweise durch Säurereste von niederen Mono- und/oder Dicarbonsäuren und durch Hydroxyl- oder Alkoholreste niederer Alkohole substituiert sind, verwendet werden.

5. Verfahren nach Anspruch 1 bis 4, dadurch gekennzeichnet, daß als Dotierstoffe bei Verwendung organischer Zinnverbindungen Ant; mon- oder Indiumverbindungen beigemischt werden.

6. Verfahren nach Anspruch 1 bis 5, dadurch gekennzeichnet, daß Alkohole und Karbonsäuren verwendet werden, die weniger oder maximal vier Kohlenstoffatome in einer Kette enthalten.

7. Verfahren nach Anspruch 1 bis 6, dadurch gekennzeichnet, daß die Schichtdicke der aufgebrachten Schicht so eingestellt wird, daß sie nach dem Trocknen im Bereich von 100 bis 500 nm liegt.

8. Verfahren nach Anspruch 1 bis 7, dadurch gekennzeichnet, daß die Schicht durch Tauchen, Sprühen oder Aufschleudern aufgebracht wird.

9. Verfahren nach Anspruch 1 bis 8, dadurch gekennzeichnet, daß die Leuchtstoffschicht(en) nach dem Doppelmasken-Rasterverfahren aufgebracht werden.

10. Verfahren nach Anspruch 1 bis 9, dadurch gekennzeichnet, daß die Haftvermittler-Schicht bei 150°C getrocknet und mit der Leuchtstoffschicht bei ca. 500°C in ca. einer Stunde an Luft getempert wird.

## Claims

1. A process for the production of electrically conductive or non-conductive layers for improved phosphor adhesion to substrates for colour picture screens which are plane or are curved in one direction, characterised in that prior to the phosphor coating, a layer which serves as a bonding agent and which forms a glass and/or an electrically conducting tayer, is applied to the glass screen plate which serves as substrate, by coating the surface of the glass screen plate with an alcoholic solution of oxygen-rich organic silicon compounds and/or of tin compounds provided with doping atoms; that after the surface drying of this layer, the phosphor coating is carried out; and that by an annealing process, the phosphor is then embedded in the silicon dioxide layer and/or doped tin oxide layerformed by the annealing.

2. A process as claimed in Claim 1, characterised in that silicon esters and/or tin esters of lower carboxylic acids, such as tetraacetoxysi- lane and/or tetraacetoxystannane in acetoacetic ester, dissolved in alcohol, are so applied.

3. A process as claimed in Claim 1, characterised in that lower mono- and/or dicarboxylic acids which are wholly or partially substituted at the anion by silicon halides and/or tin halides, and which are dissolved in alcohol, are used.

4. A process as claimed in Claim 1, characterised in that halides of silicon and/or tin which are partially substituted at the anion by acid residues of lower mono- and/or dicarboxylic acids, or halides of silicon and/or tin which are partially substituted at the anion by acid residues of lower mono- and/or dicarboxylic acids and by hydroxyl residues or alcohol residues of lower alcohols, are used.

5. A process as claimed in Claim 1 to 4, characterised in that, when using organic tin compounds, antimony compounds or indium compounds are added as dopants.

6. A process as claimed in Claim 1 to 5, characterised in that alcohols and carboxylic acids which contain at most four carbon atoms in a chain, are used.

7. A process as claimed in Claim 1 to 6, characterised in that the thickness of the applied layer is so set that it lies in the range of 100 to 500 nm after the drying process.

8. A process as claimed in Claim 1 to 7, characterised in that the layer is applied by dipping, spraying or centrifuging.

9. A process as claimed in Claim 1 to 8, characterised in that the phosphor layer(s) is or are applied by the double-mask-raster process.

10. A process as claimed in Claim 1 to 9, characterised in that the layer of bonding agent is dried at 150° C and, together with the phosphor layer, is annealed at about 500° C in air for about one hour.

## Revendications

1. Procédé de fabrication de couches électriquement conductrices ou non conductrices pour une meilleure adhérence de la matiére luminescente sur des substrats plans ou cintrés dans une direction pour des écrans à image couleur, caractérisé par le fait que sur la plaque de verre de l'écran, qui sert de substrat, et avant le dépôt de la matière luminescente, on dépose une couche formant du verre et/ou une couche électriquement condutrice qui sert à développer un pouvoir adhésif, en revêtant la surface de la plaque de verre de l'écran d'une solution alcoolique de composés organiques et riches en oxygène du silicium et/ou de composés organiques et riches en oxygène d'étain pourvus d'atomes de dopage, qu'après séchage de cette couche on réalise le revêtement avec les matières luminescentes et que par un traitement thermique on provoque l'ancrage des matières luminescentes dans la couche de bioxyde de silicium et/ou d'oxyde d'étain dopé.

2. Procédé suivant la revendication 1, caractérisé en ce qu'il consiste à déposer les carboxylates inférieurs de silicium et/ou d'étain, comme le tétraacétoxysilane et/ou le tétraacét- oxystannane dans l'acide acétoacétique. à l'état dissous dans l'alcool.

3. Procédé suivant la revendication 2, caractérisé en ce qu'il consiste à utiliser des acides monocarboxyliques et/ou dicarboxyliques inférieurs, substitués entièrement ou partiellement sur leur portion anionique par des halogénures de silicium et/ou d'étain, à l'état dissous dans l'alcool.

4. Procédé suivant la revendication 1, caractérisé en ce qu'il consiste à utiliser des halogénures de silicium et/ou d'étain, substitués partiellement par des radicaux d'acides monocarboxyliques ou dicarboxyliques inférieurs, ou des halogénures de silicium et/ou d'étain substitués partiellement sur leur portion anionique par des radicaux acides d'acides monocarboxyliques et/ou dicarboxyliques inférieurs et par des radicaux hydroxy et/ou alcools d'alcools inférieurs.

5. Procédé suivant l'une des revendications 1 à 4, caractérisé en ce qu'il consiste à ajouter des composés de l'antimoine ou de l'indium comme substance de dopage lorsque l'on utilise des composés organiques d'étain.

6. Procédé suivant l'une des revendications 1 à 5, caractérisé en ce qu'il consiste à utiliser des alcools et des acides carboxyliques, qui contiennent moins de 4 atomes de carbone ou au plus 4 atomes de carbone en une chaîne.

7. Procédé suivant l'une des revendications 1 à 6, caractérisé en ce qu'il consiste à régler l'épaisseur de la couche déposée de manière qu'elle soit comprise entre 100 et 500 nm après séchage.

8. Procédé suivant l'une des revendications 1 à 7, caractérisé en ce qu'il consiste à déposer la couche par immersion, par projection ou par centrifugation.

9. Procédé suivant l'une des revendications 1 à 8, caractérisé en ce qu'il consiste à déposer la couche ou les couches de matière luminescente par le processus de trame à double masque.

10. Procédé suivant l'une des revendications 1 à 9, caractérisé en ce qu'il consiste à sécher la couche de développement de pouvoir adhésif à 150°C et à en effectuer le traitement thermique ainsi que celui de la couche de matière luminescente à l'air à 500° C environ pendant une heure environ.
